# EUROPÄISCHE PATENTSCHRIFT

(11) **EP 2 116 634 B1**
(45) Veröffentlichungstag und Bekanntmachung des Hinweises auf die Patenterteilung: **27.10.2010**
(21) Anmeldenummer: 08008637.4
(22) Anmeldetag: 08.05.2008
(51) Int. Cl.: C25D 3/58, C25D 3/60

(54) **Modifizierter Kupfer-Zinn-Elektrolyt und Verfahren zur Abscheidung von Bronzeschichten**
Modified copper-tin electrolyte and method of depositing bronze layers
Electrolyte de cuivre-zinc modifié et procédé de déposition de couches de bronze

(43) Veröffentlichungstag der Anmeldung: 11.11.2009
(73) Patentinhaber: Umicore Galvanotechnik GmbH, 73525 Schwäbisch Gmünd (DE)
(72) Erfinder: Weyhmueller, Bernd, 73553 Alfdorf Hintersteinenberg (DE); Bronder, Klaus, 73527 Schwaebisch Gmuend (DE); Oberst, Frank, 73529 Schwaebisch Gmuend (DE); Berger, Sascha, 73527 Schwaebisch Gmuend (DE); Manz, Uwe, 73434 Aalen (DE)
(74) Vertreter: Retzow, Stefan

(56) Entgegenhaltungen:
- EP-A- 1 146 148
- DE-A- 3 346 721
- US-A1- 2005 166 790

## Beschreibung

Die Erfindung betrifft einen modifizierten pyrophosphathaltigen Kupfer-Zinn-Elektrolyten, der frei von giftigen Inhaltsstoffen wie Cyaniden oder Thioverbindungen ist. Weiterhin betrifft die Erfindung ein Verfahren zur Abscheidung von dekorativen Bronzeschichten auf Gebrauchsgütern und technischen Gegenständen unter Verwendung des erfindungsgemäßen Elektrolyten.

Gebrauchsgüter oder Gebrauchsgegenstände, wie sie in der Gebrauchsgegenständeverordnung definiert sind, werden aus Dekorgründen und zur Verhinderung von Korrosion mit dünnen, oxidationsstabilen Metallschichten veredelt. Diese Schichten müssen mechanisch stabil sein und sollen auch bei längerem Gebrauch keine Anlauffarben oder Abnutzungserscheinungen zeigen. Seit 2001 ist der Verkauf von Gebrauchsgütern, die mit Nickel-haltigen Veredelungslegierungen überzogen sind, in Europa gemäß EU-Richtlinie 94/27/EC nicht mehr zugelassen bzw. nur unter Beachtung strenger Auflagen möglich, da es sich bei Nickel und Nickel-haltigen Metallschichten um Kontaktallergene handelt. Als Ersatz für Nickel-haltige Veredelungsschichten haben sich insbesondere Bronzelegierungen etabliert, mit denen solche Massenware darstellenden Gebrauchsgüter in galvanischen Trommel- oder Gestellbeschichtungsverfahren kostengünstig zu allergen-freien, ansehnlichen Erzeugnissen veredelt werden können.

Bei der Erzeugung von Bronzeschichten für die Elektronikindustrie sind die Lötbarkeit der resultierenden Schicht und gegebenenfalls ihre mechanische Haftfestigkeit die entscheidenden Eigenschaften der zu erzeugenden Schicht. Das Aussehen der Schichten ist für die Anwendung in diesem Bereich in der Regel weniger bedeutsam als ihre Funktionalität. Für die Erzeugung von Bronzeschichten auf Gebrauchsgütern ist dagegen die dekorative Wirkung der resultierenden Schicht neben der langen Haltbarkeit der Schicht bei möglichst unverändertem Aussehen der wesentliche Zielparameter.

Zur Herstellung von Bronzeschichten sind - neben den konventionellen Verfahren unter Verwendung von Cyanid-haltigen und somit hochtoxischen, alkalischen Bädern - verschiedene galvanische Verfahren bekannt, die sich entsprechend der Zusammensetzung ihrer Elektrolyte meist einer von zweien im Stand der Technik zu beobachtenden Hauptgruppen zuordnen lassen: Verfahren unter Verwendung von Organosulfonsäure-basierten Elektrolyten oder Verfahren unter Verwendung von Diphosphorsäure(Pyrophosphorsäure)-basierten Bädern. Unter "nicht giftig" im Sinne dieser Schrift wird dabei verstanden, dass in dem so bezeichneten, erfindungsgemäßen Elektrolyten keine Stoffe enthalten sind, die gemäß den in Europa gültigen Verordnungen zum Umgang mit gefährlichen Gütern und Gefahrstoffen als "giftig" (T) oder "sehr giftig" (T*) einzustufen sind.

Beispielsweise beschreibt die EP1111097A2 einen Elektrolyten, der neben einer Organosulfonsäure und Ionen des Zinns und des Kupfers Dispergiermittel und Glanzzusätze, sowie gegebenenfalls Antioxidantien enthält. EP 1 408 141 A1 beschreibt ein Verfahren zur galvanischen Abscheidung von Bronzen, in dem ein saurer Elektrolyt verwendet wird, der neben Zinn- und Kupferionen eine Alkylsulfonsäure und ein aromatisches, nichtionisches Netzmittel enthält. Die DE 100 46 600 A1 beschreibt ein Alkyl- oder Alkanolsulfonsäure-haltiges Bad, das neben löslichen Zinn- und Kupfer-Salzen organische Schwefelverbindungen enthält, und ein Verfahren unter Verwendung dieses Bades.

Die EP1146148A2 beschreibt einen Cyanid-freien Kupfer-Zinn-Elektrolyten auf der Basis von Diphosphorsäure, der neben dem Reaktionsprodukt eines Amins und eines Epichlorhydrins im Molverhältnis von 1:1 ein kationisches Tensid enthält. Das Amin kann Hexamethylentetramin sein. Es wird bei der elektrolytischen Abscheidung Stromdichten von 0.5, 1.5, 2.5 und 3.0 A/dm² eingesetzt.

Die WO2004/005528 beschreibt einen Cyanid-freien Diphosphorsäure-Kupfer-Zinn-Elektrolyten, der ein Additiv enthält, welches aus einem Aminderivat, einem Epichlorhydrin und einer Glycidylether-Verbindung im Molverhältnis 1 : 0.5 - 2 : 0.1 - 5 zusammengesetzt ist. Dieser Schrift lag die Aufgabe zugrunde, den Stromdichtebereich, in dem eine gleichmäßige Abscheidung der Metalle in einer glänzenden Schicht erreicht werden kann, weiter auszudehnen. Es wird explizit erwähnt, dass eine solche Abscheidung nur erreicht werden kann, wenn das zugegebene Additiv aus allen dreien der oben genanten Komponenten aufgebaut ist.

Üblicherweise werden in der Galvanotechnik je nach Art und Beschaffenheit der zu beschichtenden Teile unterschiedliche Beschichtungsverfahren eingesetzt. Die Verfahren unterscheiden sich unter anderem hinsichtlich der anwendbaren Stromdichten. Im wesentlichen sind 3 unterschiedliche Beschichtungsverfahren zu nennen.
1. Trommelbeschichtung für Schüttgut und Massenteile:
   Bei diesem Beschichtungsverfahren werden eher niedrige Arbeitsstromdichten angewendet (Größenordnung 0,05 - 0,5 A/dm²)
2. Gestellbeschichtung für Einzelteile:
   Bei diesem Beschichtungsverfahren werden mittlere Arbeitsstromdichten angewendet (Größenordnung: 0,2 - 5 A/dm²)
3. High-Speed Beschichtung für Bänder und Drähte in Durchlaufanlagen:
   In diesem Beschichtungsbereich werden sehr hohe Arbeitsstromdichten angewendet. (Größenordnung 5 - 100 A/dm²)

Für Beschichtungen mit Kupfer-Zinn sind die beiden ersten Beschichtungsverfahren (Trommel und Gestell) eher von Bedeutung. Wobei je nach unterschiedlichem Elektrolyttyp entweder Trommelbeschichtung (niedere Stromdichten) oder Gestellbeschichtung (mittlere Stromdichten) möglich ist.

Unter Beachtung des eben genannten Standes der Technik ist festzustellen, dass, insbesondere für Gestellanwendungen, solche Abscheidungsverfahren besonders vorteilhaft sind, die es über den ins Auge gefassten Stromdichtebereich hinweg erlauben, eine gleichmäßige Abscheidung an Metallen zu gewährleisten und auf der anderen Seite mit Elektrolyten arbeiten, die von der Zusammensetzung her weniger kompliziert erscheinen.

Es war daher Aufgabe der vorliegenden Erfindung einen Elektrolyten und ein Abscheidungsverfahren anzugeben, welches diesen Anforderungen gerecht wird. Insbesondere sollte der Elektrolyt es erlauben, auch bei entsprechenden Stromdichten, wie sie für Gestellanwendungen vorteilhaft sind, eingesetzt werden zu können und in gleichmäßiger Art und Weise dabei helle, glänzende Schichten abzuscheiden. Dabei sollte dessen Zusammensetzung gegenüber denen des Standes der Technik vereinfacht sein, da dies vom ökonomischen und ökologischen Gesichtspunkten aus besonders vorteilhaft erscheint.

Diese und weitere momentan nicht genannte sich jedoch aus dem Stand der Technik in naheliegender Form ergebende Aufgaben werden durch die Angabe eines Elektrolyten mit den Merkmalen des gegenständlichen Anspruchs 1 und dessen Einsatz in einem erfindungsgemäßen Abscheidungsverfahren gemäß Anspruch 11 gelöst. Bevorzugte auf diese Ansprüche rückbezogene Ausführungsformen finden sich in den Ansprüchen 2 bis 10 und 12 - 16.

Dadurch, dass man einen nicht giftigen pyrophosphathaltigen Elektrolyten zur Abscheidung von dekorativen Bronzelegierungsschichten auf Gebrauchsgütern und technischen Gegenständen angibt, welcher die abzuscheidenden Metalle in Form von wasserlöslichen Salzen enthält, wobei der Elektrolyt ein Glanzbildnersystem aus dem Umsetzungsprodukt aus Epichlorhydrin mit Hexamethylentetramin und darüber hinaus Carbonationen bzw. Hydrogencarbonationen aufweist, gelangt man völlig überraschend dafür aber nicht minder vorteilhaft zur Lösung der gestellten Aufgaben. Mit dem erfindungsgemäßen und gegenüber dem Stand der Technik anders aufgebauten Elektrolyten ist es möglich, gerade auch in mittleren Stromdichtebereichen hervorragende elektrolytische Abscheidungen von Bronzelegierungen zu erhalten. Die Legierungszusammensetzung bleibt über den weiten Stromdichtebereich annähern konstant,war gerade für die Gestellanwendung von besonderem Vorteil ist und angesichts des Standes der Technik mitnichten nahegelegt wird.

Der erfindungsgemäße Elektrolyt weist ein Umsetzungsprodukt aus Epichlorhydrin mit Hexamethylentetramin als Glanzbildnerbestandteil auf. Erfindungsgemäß besteht dieses Additiv ausschließlich aus einem Gemisch oder Reaktionsfolgeprodukt von Hexamethylentetramin und Epichlorhydrin. Bevorzugt beträgt das Molverhältnis von Hexamethylentetramin zu Epichlorhydrin im Umsetzungsprodukt 1 : >1 -10. Besonders bevorzugt ist ein Verhältnis von 1 : 1,5 - 5 und ganz besonders bevorzugt von 1 : 2 - 3. Äußerst bevorzugt ist ein Verhältnis von 1 : ca. 2,7. Ein solches Produkt ist im Handel unter dem Namen J146 von der URSA Chemie GmbH zu beziehen (Art. Nr. 33786).

Das Umsetzungsprodukt kann in einer Menge bezogen auf die Gesamtlösung von 0,01 ml/L bis 5,0 ml/L, weiter bevorzugt 0,1 ml/L bis 3,0 ml/L besonders bevorzugt 0,5 bis 2,0 ml/L und äußerst bevorzugt von 1,0 ml/L bis 1,5 ml/L dem Elektrolyten zugegeben werden.

Der erfindungsgemäße Elektrolyt weist eine gewisse Konzentration an Carbonat- bzw. Hydrogencarbonationen auf. Diese können in Form von löslichen Salzen der Alkali- und Erdalkalimetalle, insbesondere Natrium- bzw. Kaliumcarbonat bzw.-hydrogencarbonat, dem Elektrolyten zugegeben werden. Bevorzugt ist jedoch die Ausführungsform, bei der auch die eingesetzten und abzuscheidenden Metalle vollständig oder teilweise in Form der Carbonate bzw. Hydrogencarbonate dem Elektrolyten zugesetzt werden. Durch Zugabe der oben genannten Salze kann vorteilhaft eine Konzentration an Carbonat- bzw. Hydrogencarbonationen im Elektrolyten eingestellt werden, die zwischen 1 und 50 g/L Elektrolyt liegt. Besonders bevorzugt liegt die Konzentration zwischen 5 und 40 g/L und ganz besonders bevorzugt zwischen 15 und 25 g/L.

Im erfindungsgemäßen Elektrolyten liegen die abzuscheidenden Metalle Kupfer und Zinn oder Kupfer, Zinn und Zink in Form ihrer Ionen gelöst vor. Sie werden vorzugsweise in Form von wasserlöslichen Salzen eingebracht, die bevorzugt ausgewählt sind aus der Gruppe der Pyrophosphate, Carbonate, Hydroxidcarbonate, Hydrogencarbonate, Sulfrte, Sulfate, Phosphate, Nitrite, Nitrate, Halogenide, Hydroxide, Oxid-Hydroxide, Oxide oder Kombinationen davon. Ganz besonderes bevorzugt ist die Ausführung, in der die Metalle in Form der Salze mit Ionen wahlweise aus der Gruppe bestehend aus Pyrophosphat, Carbonat, Hydroxidcarbonat, Oxid-Hydroxid, Hydroxid und Hydrogencarbonat eingesetzt werden. Welche Salze in welcher Menge in den Elektrolyten eingebracht werden, kann bestimmend für die Farbe der resultierenden dekorativen Bronzeschichten sein und kann den Kundenanforderungen entsprechend eingestellt werden. Die abzuscheidenden Metalle liegen wie angedeutet zur Aufbringung von dekorativen Bronzeschichten auf Gebrauchsgüter und technische Gegenstände in ionisch gelöster Form im Elektrolyten vor. Die Ionenkonzentration des Kupfers kann im Bereich von 0,2 bis 10 g/L, vorzugsweise 0,3 bis 4 g/L Elektrolyt, die Ionenkonzentration des Zinns im Bereich 1,0 bis 20 g/L, vorzugsweise 2 - 10 g/L Elektrolyt und - sofern vorhanden - die Ionenkonzentration des Zinks im Bereich 1,0 bis 20 g/L, vorzugsweise 0 - 3 g/L Elektrolyt eingestellt werden. Besonders bevorzugt zur Veredelung von Gebrauchsgütern ist die Einbringung der abzuscheidenden Metalle als Pyrophosphat, Carbonat oder Hydroxidcarbonat in der Weise, dass die resultierenden Ionenkonzentration im Bereich 0,3 bis 4 Gramm Kupfer, 2 bis 10 Gramm Zinn und 0 bis 3 Gramm Zink, jeweils pro Liter Elektrolyt liegt.

Die Aufbringung der dekorativen Bronzeschichten auf Gebrauchsgüter und technische Gegenstände mit dem erfindungsgemäßen Elektrolyten erfolgt wie angedeutet in einem galvanischen Verfahren. Dabei ist es wichtig, dass die abzuscheidenden Metalle während des Prozesses permanent in Lösung gehalten werden, unabhängig davon, ob die galvanische Beschichtung in einem kontinuierlichen oder in einem diskontinuierlichen Prozess erfolgt. Um dies zu gewährleisten, enthält der erfindungsgemäße Elektrolyt Pyrophosphat als Komplexbildner.

Die Menge an Pyrophosphationen kann durch den Fachmann gezielt eingestellt werden. Sie wird limitiert durch die Tatsache, dass die Konzentration im Elektrolyten oberhalb einer Mindestmenge liegen sollte, um den angesprochenen Effekt noch ausreichend bewerkstelligen zu können. Auf der anderen Seite orientiert sich die Menge an einzusetzendem Pyrophosphat an ökonomischen Gesichtspunkten. In diesem Zusammenhang wird auf die EP1146148 und die dort diesbezüglich gemachten Angaben verwiesen. Vorzugsweise liegt die Menge an einzusetzendem Pyrophosphat im Elektrolyten zwischen 50 - 400 g/L. Besonders bevorzugt wird eine Menge zwischen 250 - 350 g/L, ganz besonders ca. 300 g/L Elektrolyt eingesetzt. Das Pyrophosphat kann, sofern es nicht als Salzbestandteil der abzuscheidenden Metalle eingeführt wird, als Alkali- oder Erdalkalidiphosphat oder als H₂P₂O₇ in Kombination mit einem Alkali- oder Erdalkalicarbonat/hydrogencarbonat eingesetzt werden. Vorzugsweise wird K₂P₂O₇ hierzu verwendet.

Der pH-Wert des Elektrolyten liegt in dem für die galvanotechnische Anwendung benötigten Bereich von 6 und 13. Bevorzugt ist ein Bereich von 6 - 12 und ganz besonders bevorzugt von 6 - 10. Äußerst bevorzugt arbeitet man bei einen pH-Wert von ca. 7,9 bis 8,1.

Der Elektrolyt kann außer den abzuscheidenden Metallen, den als Komplexbildner eingesetzten Pyrophosphaten und dem eingesetzten Glanzbildnersystem weitere organische Zusätze enthalten, die Funktionen als Glanzbildner, Netzmittel oder Stabilisatoren übernehmen. Der erfindungsgemäße Elektrolyt kann dabei auch auf den Einsatz von kationischen Tensiden verzichten. Der Zusatz von weiteren Glanzbildnern und Netzmitteln ist nur bei speziellen Anforderungen an das Aussehen der abzuscheidenden dekorativen Bronzeschichten bevorzugt. Mit ihrer Hilfe kann - zusätzlich zur Farbe der Bronzeschichten, die maßgeblich vom Verhältnis der abzuscheidenden Metalle abhängt - der Schichtglanz in allen Abstufungen zwischen seidenmatt und hochglänzend eingestellt werden. Bevorzugt ist der Zusatz einer oder mehrerer Verbindungen ausgewählt aus der Gruppe der Mono- und Dicarbonsäuren, der Alkansulfonsäuren, Betaine und der aromatischen Nitroverbindungen. Diese Verbindungen wirken als Elektrolytbadstabilisatoren. Besonders bevorzugt ist der Einsatz von Oxalsäure, von Alkansulfonsäuren, insbesondere Methansulfonsäure, oder von Nitrobenzotriazolen oder von Mischungen davon. Geeignete Alkansulfonsäuren können der EP1001054 entnommen werden. Als Carbonsäuren kommt in Frage z.B. Zitronensäure (Jordan, Manfred, Die galvanische Abscheidung von Zinn und Zinnlegierungen, Saulgau 1993, Seite 156). Einzusetzende Betaine sind vorzugsweise solche aus der WO2004/005528 oder aus Jordan, Manfred (Die galvanische Abscheidung von Zinn und Zinnlegierungen, Saulgau 1993, Seite 156) zu entnehmen. Besonders bevorzugt sind solche die in der EP636713 dargestellt sind. Ganz besonders bevorzugt ist in diesem Zusammenhang der Einsatz von 1-3(3-Sulfopropyl)pyridiniumbetain oder 1-(3-Sulfopropyl)-2-vinylpyridiniumbetain. Weitere Zusätze können der Literatur (Jordan, Manfred, Die galvanische Abscheidung von Zinn und Zinnlegierungen, Saulgau 1993) entnommen werden.

Der erfindungsgemäße Elektrolyt zeichnet sich dadurch aus, dass er frei ist von als giftig (T) oder sehr giftig (T*) eingestuften Gefahrstoffen. Es sind keine Cyanide, keine Thioharnstoffderivate und keine Thiolderivate enthalten. Der erfindungsgemäße, nicht giftige Elektrolyt eignet sich insbesondere zur galvanischen Aufbringung von dekorativen Bronzeschichten auf Gebrauchsgüter und technische Gegenstände. Er kann in Trommel-, Gestell-, Band- oder Durchlaufgalvanikanlagen eingesetzt werden. Bevorzugte Anwendung ist aber der Gestellbetrieb (siehe Erläuterung Einleitung und "Praktische Galvanotechnik", Eugen G. Leutze Verlag 1997 Seite 74 ff.).

Weiterhin schlägt die vorliegende Erfindung ein elektrolytisches Abscheidungsverfahren zur galvanischen Aufbringung von dekorativen Bronzelegierungsschichten auf Gebrauchsgüter und technische Gegenstände vor, bei dem die zu beschichtenden Substrate in einen erfindungsgemäßen Elektrolyten getaucht werden. Die bevorzugten Ausgestaltungen des Elektrolyten, die weiter oben besprochen wurden, gelten für das hier vorgestellte Verfahren sinngemäß.

Das erfindungsgemäße Verfahren kann bei einer Temperatur betrieben werden, die der Fachmann anhand seines allgemeinen Könnens wählt. Bevorzugt kommt ein Bereich von 20 bis 60°C in Frage, in dem das elektrolytische Bad während der Elektrolyse temperiert wird. Mehr bevorzugt wird ein Bereich von 30 - 50 °C gewählt. Äußerst bevorzugt arbeitet man bei einer Temperatur von ca. 40°.

Ein entscheidender Vorteil der vorliegenden Erfindung ist, dass sich die Abscheidung der Legierungszusammensetzung über einen weiten Stromdichtebereich nicht nennenswert ändert. Dies bedingt auch bei für Gestellanwendungen relativ hohen Stromdichten ausreichend homogen erscheinende Oberflächenbeschaffenheit. Es kann die Legierungszusammensetzung einer speziellen und gewünschten intermetallischen-Cu/Sn-Phase (η+δ-Phase; Lit.: E. Raub, F. Sautter; Der Aufbau galvanischer Legierungsniederschläge XII, Metalloberfläche 11., Jg. 1957 Heft 8) bei der Abscheidung im Bereich von 0,2 A/dm² - 5 A/dm² erhalten werden. Vorzugsweise beträgt die Stromdichte bei der Abscheidung zwischen 0,5 A/dm² - 2 A/dm², besonders bevorzugt zwischen 0,75 A/dm² -1,8 A/dm2.

Bei Verwendung des erfindungsgemäßen nicht giftigen Elektrolyten können verschiedene Anoden eingesetzt werden. Es sind lösliche oder unlösliche Anoden ebenso geeignet, wie die Kombination von löslichen und unlöslichen Anoden.

Als lösliche Anoden werden solche aus einem Material ausgewählt aus der Gruppe bestehend aus Elektrolytkupfer, phosphorhaltigem Kupfer, Zinn, Zinn-Kupfer-Legierung, Zink-Kupfer-Legierung und Zink-Zinn-Kupfer-Legierung bevorzugt eingesetzt. Besonders bevorzugt sind Kombinationen von verschiedenen löslichen Anoden aus diesen Materialien, sowie die Kombinationen von löslichen Zinn-Anoden mit unlöslichen Anoden.

Als unlösliche Anoden werden bevorzugt solche aus einem Material ausgewählt aus der Gruppe bestehend aus platiniertem Titan, Graphit, Iridium-Übergangsmetall-Mischoxid und speziellem Kohlenstoffmaterial ("Diamond Like Carbon" DLC) oder Kombinationen dieser Anoden eingesetzt. Besonders bevorzugt werden Mischoxid-Anoden aus Iridium-Ruthenium-Mischoxid, Iridium-Ruthenium-Titan-Mischoxid oder Iridium-Tantal-Mischoxid. Weitere können bei Cobley, A.J. et al. (The use uf insoluble Anodes in Acid Sulphate Copper Electrodeposition Solutions, Trans IMF, 2001,79(3), S. 113 und 114) gefunden werden.

Kommen unlösliche Anoden zum Einsatz, so handelt es sich um eine besonders bevorzugte Ausgestaltung des Verfahrens, wenn die mit dekorativen Bronzeschichten zu versehenden Substrate, die die Kathode darstellen, in der Weise durch eine Ionenaustauschermembran von der unlöslichen Anode getrennt werden, dass sich ein Kathodenraum und ein Anodenraum ausbilden. In einem solchen Falle wird nur der Kathodenraum mit dem erfindungsgemäßen nicht giftigen Elektrolyt befüllt. Im Anodenraum liegt bevorzugt eine wässrige Lösung vor, die nur ein Leitsatz, wie z.B. Kaliumpyrophosphat, Kaliumcarbonat, Kaliumhydroxid, Kaliumhydrogencarbonat oder Mischung derselben enthält. Durch eine solche Anordnung wird die anodische Oxidation von Zinn(II)-Ionen zu Zinn(IV)-Ionen, die sich nachteilig auf den Beschichtungsprozess auswirken würde, verhindert. Als Ionenaustauschermembranen können kationische oder anionische Austauschermembranen eingesetzt werden. Vorzugsweise werden Membranen aus Nafion verwendet, die eine Dicke von 50 bis 200 µm aufweisen.

Mit üblichen Pyrophosphat-haltigen Elektrolyten sind ebenfalls die für Gestellanwendungen typischen Stromdichten erzielbar. Allerdings erfolgt die Abscheidung der Metalle nicht in optisch einwandfreier Qualität. Tendenziell neigen solche Elektrolyte mit (im für den Gestellbetrieb üblichen Bereich) zu dunklen, schlierigen Abscheidungen.

Erst mit der Verwendung des erfindungsgemäßen Elektrolyten wird über den gesamten für Gestellanwendungen üblichen Stromdichtebereich die Abscheidung von hellen und glänzenden Schichten ermöglicht. Die Bildung von dunklen Schlieren wird dabei deutlich unterdrückt.

Der erfindungsgemäße Elektrolyt und das gegenständliche Verfahren sind daher charakterisiert durch die Verwendung eines Zusatzes gebildet aus Hexamethylentetramin und Epichlorohydrin in Kombination mit dem Vorliegen von Carbonat- bzw. Hydrogencarbonationen im Elektrolyten. Dadurch werden die Legierungszusammensetzung und der Glanz der abgeschiedenen Schichten in einer für Gestellanwendungen idealen Weise gesteuert. Für Gestellanwendungen ist ein mittlerer Stromdichtebereich bedeutsam. Durch die Zusatzkombination können einerseits bei höheren Stromdichten über einen breiten Stromdichtebereich die Legierungszusammensetzung annähernd konstant gehalten werden (vorteilhaft sind Bronzelegierungen, die 40 - 70 Gew.-%, vorzugsweise 50 - 60 Gew.-% Kupfer und 60 - 30 Gew.%, vorzugsweise 50 - 40 Gew.-% Zinn enthalten) und andererseits ausreichend helle und glänzende Schichten erhalten werden. Ohne diese Zusatzkombination wird die gewünschte Legierungszusammensetzung nur in einem sehr engen, für die Praxis unbrauchbaren, Stromdichtearbeitsfenster erhalten. Glanz und Helligkeit der Schichten sind ohne die Zusatzkombination für die Mehrzahl der Praxisanwendungen nicht ausreichend.

Die Erzeilung dieser Vorteile mithilfe des erfindungsgemäßen Elektrolyten war durch den Stand der Technik mitnichten nahegelegt.

### Beispiele:

### Beschichtung von Testblechen:

Substrate: 0,5 und 0,75 dm² Messingbleche

### Beschichtung:

0,5 - 2 µm Kupfer-Zinn bei unterschiedlichen Stromdichten (0,5, 1,0, 1,5 und 2,0 A/dm²)

### Versuchsaufbau:

Die für den Beispielelektrolyten angegebenen Komponenten werden in einem 5 L Becherglas mit Magnetrührer und Warenbewegung in 4 L dest. Wasser gelöst. Anschließend wird der zu beschichtende Gegenstand unter den angegebenen Bedingungen behandelt.

### Beispielelektrolyte

Elektrolyte zur Gestellabscheidung von Weißbronze kann folgende Zusammensetzung haben:

### 1. Beispielelektrolyt

| | |
|---|---|
| 300 g/l | Kaliumpyrophosphat |
| 20 ml/l | Methansulfonsäure, 70% |
| 20 g/l | Kaliumcarbonat |
| 5,21 g/l | Kupfer(II)carbonat |
| 8,66 g/l | Zinnpyrophosphat |
| 5,55 g/l | Zinkpyrophosphat |
| 1,25 ml/l | Umsetzungsprodukt aus Hexamethylentetramin und Epichlorhydrin |

| | |
|---|---|
| Temperatur: | 40 °C |
| pH-Wert: | 7,4 |

### 2. Beispielelektrolyt

| | |
|---|---|
| 300 g/l | Kaliumyrophosphat |
| 20 ml/l | Methansulfonsäure |
| 20 g/l | Kaliumcarbonat |
| 5,21 g/l | Kupfer(II)carbonat |
| 8,66 g/l | Zinnpyrophosphat |
| 5,55 g/l | Zinkpyrophosphat |
| 0,125 ml/l | Umsetzungsprodukt (J146) |

| | |
|---|---|
| Temperatur | 40 °C |
| pH-Wert: | 8,0 |

### 3. Beispielelektrolyt

| | |
|---|---|
| 100 g/l | Kaliumpyrophosphat |
| 50 ml/l | Methansulfonsäure |
| 50 g/l | Kaliumcarbonat |
| 2,0 g/l | Kupfersulfat |
| 20 g/l | Zinnsulfat |
| 5,0 ml/l | Umsetzungprodukt (J146) |

| | |
|---|---|
| pH-Wert: | 9,0 |
| Temperatur: | 30°C |

### 4. Beispielelektrolyt

| | |
|---|---|
| 160 g/l | Kaliumpyrophosphat |
| 20 ml/l | Methansulfonsäure |
| 5 g/l | Natriumcarbonat |
| 4 g/l | Kupferhydroxidcarbonat |
| 5 g/l | Zinnpyrophosphat |
| 0,5 ml/l | Umsetzungsprodukt aus Hexamethylentetramin und Epichlorhydrin |

| | |
|---|---|
| pH-Wert: | 7,5 |
| Temperatur: | 45°C |

### 5. Beispielelektrolyt

| | |
|---|---|
| 200 g/l | Kaliumpyrophosphat |
| 30 ml/l | Ethansulfonsäure |
| 50 g/l | Citronensäure |
| 5 g/l | Kaliumhydrogencarbonat |
| 3 g/l | Kupfersulfat |
| 15 g/l | Zinnsulfat |
| 1 ml/l | Umsetzungsprodukt aus Hexamethylentetramin und Epichlorhydrin |

| | |
|---|---|
| Temperatur: | 45°C |
| pH-Wert: | 8,5 |

Die Beurteilung der Schichten erfolgt
a) durch optischen Eindruck
b) durch Messung von Glanz und Helligkeit
c) Messung der Legierungszusammensetzung (je höher der Kupferanteil, desto dunkler die Schichten)
d) Anlauftests, Korrosionstests

### Ergebnisse:

a) Optischer Eindruck:
Die abgeschiedenen Schichten waren gleichmäßig glänzend und hell.
b) Helligkeitswerte (L*-Werte; gemessen nach CIE-LAB; http://www.cielab.de/) Vergleich "Beispielelektrolyt 2° vs. "Stand der Technik"

| Stromdichten A/dm² | 0,5 | 0,75 | 1,0 | 1,5 | 2,0 |
|---|---|---|---|---|---|
| Beispielelektrolyt 2 | 84,08 | 85,9 | 85,74 | 86,86 | 86,1 |
| Stand der Technik | 81,0 | 82,9 | 3,1 | 83,2 | 82,8 |

c) Legierungszusammensetzung
Vergleich "Beispielelektrolyt 2" vs. "Stand der Technik"

| Stromdichten A/dm² | 0,5 | 1,0 | 1,5 | 2,0 |
|---|---|---|---|---|
| Beispielelektrolyt 2 | 60 % Cu | 50 % Cu | 47 % Cu | 48 % Cu |
| | 40 % Sn | 50 % Sn | 53 % Sn | 52 % Sn |
| Stand der Technik | 62 % Cu | 55 % Cu | 52 % Cu | 53 % Cu |
| | 48 % Sn | 45 % Sn | 48 % Sn | 47 % Sn |

Höherer Kupferanteil in der Schicht bedeutet dunklere Überzugsfarbe und tendenziell schlechteres Anlaufverhalten.

## Patentansprüche

1. Nicht giftiger pyrophosphathaltiger Elektrolyt zur Abscheidung von dekorativen Bronzelegierungsschichten auf Gebrauchsgütern und technischen Gegenständen, welcher die abzuscheidenden Metalle in Form von wasserlöslichen Salzen enthält,
**dadurch gekennzeichnet, dass**
der Elektrolyt ein Glanzbildnersystem aus dem Umsetzungsprodukt aus Epichlorhydrin mit Hexamethylentetramin und darüber hinaus Carbonationen bzw. Hydrogencarbonationen aufweist.

2. Elektrolyt nach Anspruch 1,
**dadurch gekennzeichnet, dass**
das Umsetzungsprodukt ein Molverhältnis von Hexamethylentetramin zu Epichlorhydrin von 1 : >1 - 10 aufweist.

3. Elektrolyt nach Anspruch 1 und/oder 2,
**dadurch gekennzeichnet, dass**
das Umsetzungsprodukt in einer Menge von 0,01 - 5 ml/L Elektrolyt eingesetzt wird.

4. Elektrolyt nach einem oder mehreren der Ansprüche 1 bis 3,
**dadurch gekennzeichnet, dass**
die Carbonat- bzw. Hydrogencarbonationen in einer Menge von 1 - 50 g/L Elektrolyt zugegen sind.

5. Elektrolyt nach einem oder mehreren der Ansprüche 1 bis 4,
**dadurch gekennzeichnet, dass**
er als abzuscheidende Metalle Kupfer und Zinn oder Kupfer, Zinn und Zink aufweist.

6. Elektrolyt nach einem oder mehreren der Ansprüche 1 bis 5,
**dadurch gekennzeichnet, dass**
die wasserlöslichen Salze der abzuscheidenden Metalle ausgewählt sind aus der Gruppe der Pyrophosphate, Carbonate, Hydroxidcarbonate, Hydrogencarbonate, Sulfite, Sulfate, Phosphate, Nitrite, Nitrate, Halogenide, Hydroxide, Oxid-Hydroxide, Oxide oder Kombinationen davon.

7. Elektrolyt nach einem oder mehreren der Ansprüche 1 bis 6,
**dadurch gekennzeichnet, dass**
die abzuscheidenden Metalle in ionisch gelöster Form vorliegen, wobei die ionenkonzentration des Kupfers im Bereich 0,2 bis 10 g/L Elektrolyt, die Ionenkonzentration des Zinns im Bereich 1,0 bis 20 g/L Elektrolyt und sofern vorhanden die Ionenkonzentration des Zinks im Bereich 1,0 bis 20 g/L Elektrolyt liegt .

8. Elektrolyt nach einem oder mehreren der Ansprüche 1 bis 7,
**dadurch gekennzeichnet, dass**
die Menge an Pyrophosphat im Elektrolyten zwischen 50 - 400 g/L liegt.

9. Elektrolyt nach einem oder mehreren der Ansprüche 1 bis 8,
**dadurch gekennzeichnet, dass**
der pH-Wert des Elektrolyten zwischen 6 und 13 liegt.

10. Elektrolyt nach einem oder mehreren der Ansprüche 1 bis 9,
**dadurch gekennzeichnet, dass**
eine oder mehrere stabilisierend wirkende Verbindungen ausgewählt aus der Gruppe der Mono- und Dicarbonsäuren, der Alkansulfonsäuren, Betaine und der aromatischen Nitroverbindungen enthalten sind.

11. Elektrolytisches Abscheidungsverfahren zur galvanischen Aufbringung von dekorativen Bronzelegierungsschichten auf Gebrauchsgüter und technische Gegenstände, wobei die zu beschichtenden Substrate in einen Elektrolyten gemäß einem oder mehreren der Ansprüche 1 bis 10 getaucht werden.

12. Verfahren nach Anspruch 11,
**dadurch gekennzeichnet,**
**dass** der Elektrolyt im Bereich 20 bis 60°C temperiert wird.

13. Verfahren nach Anspruch 11 und/oder 12,
**dadurch gekennzeichnet,**
**dass** eine Stromdichte eingestellt wird, die im Bereich 0,2 bis 5 Ampere pro Quadratdezimeter liegt.

14. Verfahren nach einem oder mehreren der Ansprüche 11 - 13,
**dadurch gekennzeichnet,**
**dass** die lösliche Anode aus einem Material ausgewählt aus der Gruppe bestehend aus Elektrolytkupfer, phosphorhaltigem Kupfer, Zinn, Zinn-Kupfer-Legierung, Zink-Kupfer-Legierung und Zink-Zinn-Kupfer-Legierung oder Kombinationen dieser Anoden verwendet werden.

15. Verfahren nach einem oder mehreren der Ansprüche 11 bis 14,
**dadurch gekennzeichnet,**
**dass** die unlösliche Anode aus einem Material ausgewählt aus der Gruppe bestehend aus platiniertern Titan, Graphit, Iridium-Übergangsmetall-Mischoxid und speziellem Kohlenstoffmaterial ("Diamond Like Carbon" DLC) oder Kombinationen dieser Anoden verwendet werden.

16. Verfahren nach einem oder mehreren der Ansprüche 11 bis 15,
**dadurch gekennzeichnet,**
**dass** die Kathode und die unlösliche Anode durch eine Ionenaustauschermembran voneinander unter Bildung eines Kathodenraums und eines Anodenraums getrennt sind, und nur der Kathodenraum den nicht giftigen Elektrolyten enthält, so dass die anodische Oxidation von Sn²⁺ zu Sn⁴⁺ unterbunden ist.

## Claims

1. Nontoxic pyrophosphate-containing electrolyte for the deposition of decorative bronze alloy layers on consumer goods and industrial articles, which contains the metals to be deposited in the form of water-soluble salts, **characterized in that** the electrolyte comprises a brightener system composed of the reaction product of epichlorohydrin with hexamethylenetetramine and also carbonate ions or hydrogencarbonate ions.

2. Electrolyte according to Claim 1, **characterized in that** the reaction product has a molar ratio of hexamethylenetetramine to epichlorohydrin of 1:>1 - 10.

3. Electrolyte according to Claim 1 and/or 2, **characterized in that** the reaction product is used in an amount of 0.01 - 5 ml/l of electrolyte.

4. Electrolyte according to one or more of Claims 1 to 3, **characterized in that** the carbonate or hydrogencarbonate ions are present in an amount of 1 - 50 g/l of electrolyte.

5. Electrolyte according to one or more of Claims 1 to 4, **characterized in that** the electrolyte comprises copper and tin or copper, tin and zinc as metals to be deposited.

6. Electrolyte according to one or more of Claims 1 to 5, **characterized in that** the water-soluble salts of the metals to be deposited are selected from the group consisting of pyrophosphates, carbonates, hydroxidecarbonates, hydrogencarbonates, sulfites, sulfates, phosphates, nitrites, nitrates, halides, hydroxides, oxidehydroxides, oxides and combinations thereof.

7. Electrolyte according to one or more of Claims 1 to 6, **characterized in that** the metals to be deposited are present in ionically dissolved form, with the ion concentration of copper being in the range from 0.2 to 10 g/l of electrolyte, the ion concentration of tin being in the range from 1.0 to 20 g/l of electrolyte and, if present, the ion concentration of zinc being in the range from 1.0 to 20 g/l of electrolyte.

8. Electrolyte according to one or more of Claims 1 to 7, **characterized in that** the amount of pyrophosphate in the electrolyte is 50 - 400 g/l.

9. Electrolyte according to one or more of Claims 1 to 8, **characterized in that** the pH of the electrolyte is in the range from 6 to 13.

10. Electrolyte according to one or more of Claims 1 to 9, **characterized in that** one or more compounds having a stabilizing action selected from the group consisting of monocarboxylic and dicarboxylic acids, alkanesulfonic acids, betaines and aromatic nitro compounds are present.

11. Electrolytic deposition process for the electrochemical application of decorative bronze alloy layers on consumer goods and industrial articles, wherein the substrates to be coated are immersed in an electrolyte according to one or more of Claims 1 to 10.

12. The process according to Claim 11, **characterized in that** the electrolyte is maintained in the temperature range from 20 to 60°C.

13. Process according to Claim 11 and/or 12, **characterized in that** a current density in the range from 0.2 to 5 ampere per square decimeter is set.

14. Process according to one or more of Claims 11 - 13, **characterized in that** a soluble anode composed of a material selected from the group consisting of electrolytic copper, phosphorus-containing copper, tin, tin-copper alloy, zinc-copper alloy and zinc-tin-copper alloy or a combination of these anodes is used.

15. Process according to one or more of Claims 11 to 14, **characterized in that** an insoluble anode composed of a material selected from the group consisting of platinized titanium, graphite, iridium-transition metal mixed oxide and a specific carbon material ("diamond-like carbon", DLC) or a combination of these anodes is used.

16. Process according to one or more of Claims 11 to 15, **characterized in that** the cathode and the insoluble anode are separated from one another by an ion-exchange membrane to form a cathode space and an anode space and only the cathode space contains the nontoxic electrolyte so that anodic oxidation of Sn²⁺ to Sn⁴⁺ is suppressed.

## Revendications

1. Électrolyte non toxique contenant du pyrophosphate pour le dépôt de couches décoratives d'alliage de bronze sur des biens de consommation et des articles techniques, qui contient les métaux à déposer sous la forme de sels solubles dans l'eau, **caractérisé en ce que** l'électrolyte comporte un système de formation de brillance constitué du produit de réaction de l'épichlorhydrine avec l'hexaméthylènetétramine, ainsi que des ions carbonate ou des ions hydrogénocarbonate.

2. Électrolyte selon la revendication 1, **caractérisé en ce que** le produit de réaction présente un rapport molaire entre l'hexaméthylènetétramine et l'épichlorhydrine de 1:> 1 à 10.

3. Électrolyte selon la revendication 1 ou 2, **caractérisé en ce que** le produit de réaction est utilisé en une quantité de 0,01 à 5 ml/l d'électrolyte.

4. Électrolyte selon une ou plusieurs des revendications 1 à 3, **caractérisé en ce que** les ions carbonate ou hydrogénocarbonate sont présents en une quantité de 1 à 50 g/l d'électrolyte.

5. Électrolyte selon une ou plusieurs des revendications 1 à 4, **caractérisé en ce qu'**il comporte en tant que métaux à déposer du cuivre et de l'étain ou du cuivre, de l'étain et du zinc.

6. Électrolyte selon une ou plusieurs des revendications 1 à 5, **caractérisé en ce que** les sels solubles dans l'eau des métaux à déposer sont choisis dans le groupe des pyrophosphates, carbonates, hydroxycarbonates, hydrogénocarbonates, sulfites, sulfates, phosphates, nitrites, nitrates, halogénures, hydroxydes, oxyhydroxydes, oxydes ou leurs combinaisons.

7. Électrolyte selon une ou plusieurs des revendications 1 à 6, **caractérisé en ce que** les métaux à déposer se présentent sous forme ionique dissoute, la concentration des ions cuivre étant dans la plage allant de 0,2 à 10 g/l d'électrolyte, la concentration des ions étain étant dans la plage allant de 1,0 à 20 g/l d'électrolyte et, s'ils sont présents, la concentration des ions zinc étant dans la plage allant de 1,0 à 20 g/l d'électrolyte.

8. Électrolyte selon une ou plusieurs des revendications 1 à 7, **caractérisé en ce que** la quantité de pyrophosphate dans l'électrolyte est comprise entre 50 et 400 g/l.

9. Électrolyte selon une ou plusieurs des revendications 1 à 8, **caractérisé en ce que** le pH de l'électrolyte est compris entre 6 et 13.

10. Électrolyte selon une ou plusieurs des revendications 1 à 9, **caractérisé en ce qu'**un ou plusieurs composés à action stabilisante choisis dans le groupe des acides mono- et dicarboxyliques, des acides alcanesulfoniques, des bétaïnes et des composés nitro aromatiques sont contenus.

11. Procédé de dépôt électrolytique pour l'application galvanique de couches décoratives d'alliage de bronze sur des biens de consommation et des articles techniques, les substrats à revêtir étant plongés dans un électrolyte selon une ou plusieurs des revendications 1 à 10.

12. Procédé selon la revendication 11, **caractérisé en ce que** l'électrolyte est conditionné dans la plage allant de 20 à 60°C.

13. Procédé selon la revendication 11 et/ou 12, **caractérisé en ce qu'**une densité de courant qui se situe dans la plage allant de 0,2 à 5 ampères par décimètre carré est ajustée.

14. Procédé selon une ou plusieurs des revendications 11 à 13, **caractérisé en ce qu'**une anode soluble en un matériau choisi dans le groupe constitué par le cuivre électrolytique, le cuivre contenant du phosphore, l'étain, un alliage étain-cuivre, un alliage zinc-cuivre et un alliage zinc-étain-cuivre ou des combinaisons de ces anodes sont utilisées.

15. Procédé selon une ou plusieurs des revendications 11 à 14, **caractérisé en ce qu'**une anode insoluble en un matériau choisi dans le groupe constitué par le titane platiné, le graphite, un oxyde mixte iridium-métal de transition et un matériau carboné spécial (« Diamond Like Carbon » DLC) ou des combinaisons de ces anodes sont utilisées.

16. Procédé selon une ou plusieurs des revendications 11 à 15, **caractérisé en ce que** la cathode et l'anode insoluble sont séparées l'une de l'autre par une membrane échangeuse d'ions en formant un espace cathodique et un espace anodique, et seul l'espace cathodique contient l'électrolyte non toxique, afin d'empêcher l'oxydation anodique de Sn²⁺ en Sn⁴⁺.
